# FASCICULE DE BREVET EUROPEEN

(11) **EP 0 521 138 B1**
(45) Date de publication et mention de la délivrance du brevet: **19.11.1997**
(21) Numéro de dépôt: 92904842.9
(22) Date de dépôt: 15.01.1992
(51) Int. Cl.: C22C 21/00, C22C 21/12, C23C 30/00

(54) **ALLIAGES D'ALUMINIUM, LES SUBSTRATS REVETUS DE CES ALLIAGES ET LEURS APPLICATIONS**
ALUMINIUMLEGIERUNGEN SOWIE MIT DIESEN LEGIERUNGEN BESCHICHTETE SUBSTRATE UND IHRE VERWENDUNGEN
ALUMINIUM ALLOYS, SUBSTRATES COATED WITH SAME AND THEIR APPLICATIONS

(30) Priorité: 18.01.1991 FR 9100549
(43) Date de publication de la demande: 07.01.1993
(73) Titulaire: CENTRE NATIONAL DE LA RECHERCHE SCIENTIFIQUE (CNRS), 75700 Paris Cedex 07 (FR)
(72) Inventeur: DUBOIS, Jean-Marie, F-54340 Pompey (FR); PIANELLI, Antoine, F-54180 Heillecourt (FR)
(74) Mandataire: Sueur, Yvette
(86) Numéro de dépôt international: FR9200030
(87) Numéro de publication internationale: WO9213111

(56) Documents cités:
- EP-A- 0 356 287
- JOURNAL CANADIEN DE PHYSIQUE vol. 67, no. 5, Mai 1989, pages 463 - 467; D.W. LAWTHER ET AL: 'ON THE QUESTION OF STABILITY AND DISORDER IN THE ICOSAHEDRAL ALUMINIUM - TRANSITION METAL ALLOYS'
- PHYSICAL REVIEW, B. CONDENSED MATTER. vol. 37, no. 11, 15 Avril 1988, NEW YORK
- US pages 6525 - 6528; C. BERGER ET AL: 'EXPERIMENTAL EVIDENCE FOR THE EXISTENCE OF ENHANCED DENSITY OF STATES AND CANONICAL SPIN-GLASS BEHAVIOR IN AL-MN(-SI) QUASICRYSTALS'
- JOURNAL OF THE LESS-COMMON METALS. vol. 163, no. 1, 1 Octobre 1990, LAUSANNE CH pages 9 - 17; K.H. KUO: 'QUASICRYSTALS IN RAPIDLY SOLIDIFIED ALLOYS OF AL-PT GROUP METALS -1. AN OVERVIEW OF QUASICRYSTALS IN ALUMINIUM-TRANSITION METAL ALLOYS.'
- JOURNAL OF MATERIALS SCIENCE LETTERS. vol. 7, 1988, LONDON GB pages 1284 - 1286; L.X. HE: 'DECAGONAL QUASICRYSTALS WITH DIFFERENT PERIODICITIES ALONG THE TENFOLD AXIS IN RAPIDLY SOLIDIFIED AL65CU20M15 (M=MN,FE,CO OR NI)'
- PHYSICAL REVIEW LETTERS. vol. 53, no. 20, 12 Novembre 1984, NEW YORK US pages 1951 - 1953; D. SHECHTMAN ET AL: 'METALLIC PHASE WITH LONG-RANGE ORIENTATIONAL ORDER AND NO TRANSLATIONAL SYMETRY' cité dans la demande
- CHEMICAL ABSTRACTS, vol. 106, no. 4, 26 Janvier 1987, Columbus, Ohio, US; abstract no. 21950G, T. MASUMOTO: 'FORMATION AND PROPERTIES OF QUASICRYSTALS. & NIPPON KINZOKU GAKKAI KAIHO 1986, 25(2), 99-104' page 211 ;

## Description

La présente invention concerne des alliages, dont le constituant essentiel est l'aluminium, les substrats revêtus de ces alliages et les applications de ces alliages, par exemple pour la constitution d'éléments de protection thermique.

Divers métaux ou alliages métalliques, par exemple les alliages d'aluminium, ont trouvé jusqu'ici de nombreuses applications en raison de leurs propriétés intéressantes et notamment leurs propriétés mécaniques, leur bonne conductibilité thermique, leur légèreté, leur faible coût. Ainsi, on connaît par exemple les ustensiles et appareils de cuisson, les paliers anti-friction, les châssis ou supports d'appareillage, diverses pièces obtenues par moulage.

Toutefois la plupart de ces métaux ou alliages métalliques présentent des inconvénients pour certaines applications, liés à leur dureté et leur résistance à l'usure insuffisantes, et à leur faible résistance à la corrosion, en particulier en milieu alcalin.

Différentes tentatives ont été faites pour obtenir des alliages d'aluminium améliorés. Ainsi, le brevet européen 100287 décrit une famille d'alliages amorphes ou microcristallins présentant une dureté améliorée, utilisables comme éléments de renforcement d'autres matériaux ou pour l'obtention de revêtements superficiels améliorant la résistance à la corrosion ou à l'usure. Mais un grand nombre des alliages décrits dans ce brevet ne sont pas stables à des températures supérieures à 200°C, et lors d'un traitement thermique, notamment le traitement auquel ils sont soumis lors du dépôt sur un substrat, ils changent de structure : retour à l'état microcristallin lorsqu'il s'agit d'alliages essentiellement amorphes, grossissement des grains pour les alliages essentiellement microcristallins qui ont initialement une dimension de grains inférieure au micron. Ce changement de structure cristalline ou morphologique induit un changement des caractéristiques physiques du matériau qui affecte essentiellement sa densité. Il en résulte l'apparition de micro-fissures, d'où une fragilité, qui nuisent à la stabilité mécanique des matériaux.

Une autre famille d'alliages a été décrite dans EP 356287. Ces alliages présentent des propriétés améliorées. Toutefois, leur teneur en cuivre est relativement élevée.

La stabilité thermique est une propriété indispensable pour qu'un alliage puisse être utilisé comme barrière thermique.

Les barrières thermiques sont des assemblages d'un ou plusieurs matériaux destinés à limiter le transfert thermique vers ou à partir de pièces et composants d'appareillages dans de nombreux dispositifs domestiques ou industriels. On peut citer par exemple l'utilisation de barrières thermiques dans les dispositifs de chauffage ou de cuisson, les fers à repasser au niveau de la fixation de la partie chaude sur la carcasse et de l'isolation thermique; dans les automobiles, en plusieurs points tels que le turbocompresseur, le pot d'échappement, l'isolation de l'habitacle, etc.; dans l'aéronautique, par exemple sur la partie arrière des compresseurs et des réacteurs.

Les barrières thermiques sont quelquefois employées isolément sous la forme d'écran, mais très souvent elles sont directement associées à la source de chaleur ou à la partie à protéger pour des raisons de tenue mécanique. Ainsi, on utilise des feuilles de mica, des plaques de céramique, etc..., dans les ustensiles électroménagers, en les adaptant par vissage ou collage, ou encore des feuilles de laine de verre agglomérée supportées par une tôle métallique. Un procédé particulièrement avantageux pour adjoindre une barrière thermique à une pièce, en particulier à une pièce métallique, consiste à déposer sur un substrat le matériau constituant la barrière sous forme de couche d'épaisseur déterminée par une technique de projection thermique telle que la projection plasma par exemple.

Très souvent, il est recommandé d'associer la barrière thermique à d'autres matériaux également déposés en couche par projection thermique. Ces autres matériaux peuvent être destinés à assurer la protection de la barrière vis-à-vis d'agressions extérieures comme par exemple des chocs mécaniques, un milieu corrosif, etc... ou peuvent servir de sous-couche d'accrochage au substrat.

Le matériau le plus fréquemment utilisé dans l'aéronautique pour constituer des barrières thermiques est la zircone yttriée qui résiste à des températures très élevées. Le dépôt de zircone est réalisé par projection plasma selon une technique classique à partir de poudre du matériau. La zircone présente une faible diffusivité thermique (α = 10⁻⁶ m²/s). Toutefois, elle présente une masse spécifique d relativement élevée, ce qui constitue un inconvénient pour certaines applications ; en outre, certaines de ses propriétés mécaniques, telles que la dureté, la résistance à l'usure et à l'abrasion sont faibles.

D'autres matériaux sont utilisés comme barrière thermique. On peut citer l'alumine qui présente une masse spécifique inférieure à celle de la zircone, une diffusivité et une chaleur spécifique supérieures à celles de la zircone, mais dont les propriétés mécaniques ne sont pas satisfaisantes. On peut également citer les aciers inoxydables et certains aciers réfractaires qui offrent des propriétés d'isolation thermique, mais qui présentent une masse spécifique élevée.

La présente invention a pour but de fournir une famille d'alliages ayant une dureté et une stabilité thermique élevées, une ductilité et une résistance à la corrosion améliorées.

La présente invention a ainsi pour objet une nouvelle famille d'alliages dont le constituant essentiel est l'aluminium.

L'invention a également pour objet les revêtements métalliques obtenus à partir de ces alliages.

Un autre objet de l'invention est constitué par les substrats revêtus par lesdits alliages.

Enfin, un autre objet est constitué par les applications desdits alliages.

Les alliages de la présente invention ont l'aluminium comme constituant principal, ils présentent la composition atomique (I) suivante :

AlₐCu_{b}Co_{b'}(B,C)_{c}M_{d}NₑI_{f} (I)

dans laquelle :
a + b + b' + c + d + e + f = 100 en nombre d'atomes
50 ≤ a ≤ 75
0 ≤ b < 12
0 ≤ b' ≤ 22
2,5 ≤ b + b' ≤ 30
0 ≤ c ≤ 5
8 ≤ d ≤ 30
0 ≤ e ≤ 4
f ≤ 2

M représente un ou plusieurs éléments choisis parmi Fe, Cr, Mn, Ni, Ru, Os, Mo, V, Mg, Zn, Pd ;
N représente un ou plusieurs éléments choisis parmi W, Ti, Zr, Hf, Rh, Nb, Ta, Y, Si, Ge, les terres rares ;
I représente les impuretés d'élaboration inévitables ;
ils contiennent au moins 30% en masse d'une ou plusieurs phases quasicristallines
et ils sont stables en température.

Dans le présent texte, l'expression "phase quasi-cristalline" englobe :

1) les phases présentant des symétries de rotation norma-lement incompatibles avec la symétrie de translation, c'est-à-dire des symétries d'axe de rotation d'ordre 5, 8, 10 et 12, ces symétries étant révélées par la diffraction du rayonnement. A titre d'exemple, on peut citer la phase icosaédrique I de groupe ponctuel m $\overline{\text{35}}$ (cf. D. Shechtman, I. Blech, D. Gratias, J.W. Cahn, Metallic Phase with Long-Range Orientational Order and No Translational Symmetry, Physical Review Letters, Vol. 53, n° 20, 1984, pages 1951-1953) et la phase décagonale D de groupe ponctuel 10/mmm (cf. L. Bendersky, Quasicrystal with One Dimensional Translational Symmetry and a Tenfold Rotation Axis, Physical Review Letters, Vol. 55, n° 14, 1985, pages 1461-1463). Le diagramme de diffraction des rayons X d'une phase décagonale vraie a été publié dans "Diffraction approach to the structure of decagonal quasicrystals, J.M. Dubois, C. Janot, J. Pannetier, A. Pianelli, Physics Letters A 117-8 (1986) 421-427".

2) les phases approximantes ou composés approximants qui sont des cristaux vrais dans la mesure où leur structure cristallographique reste compatible avec la symétrie de translation, mais qui présentent, dans le cliché de diffraction d'électrons, des figures de diffraction dont la symétrie est proche des axes de rotation 5, 8, 10 ou 12. Certaines d'entre ces phases approximantes avaient été identifiées dans des composés de l'art antérieur. D'autres ont été mises en évidence dans certains alliages de la présente invention.

Parmi ces phases, on peut citer à titre d'exemple la phase orthorhombique O₁, caractéristique d'un alliage de l'art antérieur ayant la composition atomique Al₆₅Cu₂₀Fe₁₀Cr₅, dont les paramètres de maille sont : aₒ⁽¹⁾= 2,366, bₒ⁽¹⁾ = 1,267, cₒ⁽¹⁾ = 3,252 en nanomètres. Cette phase orthorhombique O₁ est dite approximante de la phase décagonale. Elle en est d'ailleurs si proche qu'il n'est pas possible de distinguer son diagramme de diffraction des rayons X de celui de la phase décagonale.

On peut également citer la phase rhomboédrique de paramètres a_{R} = 3,208 nm, α = 36°, présente dans les alliages de composition voisine de Al₆₄Cu₂₄Fe₁₂ en nombre d'atomes (M. Audier et P. Guyot, Microcrystalline AlFeCu Phase of Pseudo Icosahedral Symmetry, in Quasicrystals, eds. M.V. Jaric et S. Lundqvist, World Scientific, Singapore, 1989).

Cette phase est une phase approximante de la phase icosaédrique.

On peut aussi citer des phases O₂ et O₃ orthorhombiques de paramètres respectifs aₒ⁽²⁾ = 3,83 ; bₒ⁽²⁾ = 0,41 ; cₒ⁽²⁾ = 5,26 et aₒ⁽³⁾ = 3,25 ; bₒ⁽³⁾ = 0,41 ; cₒ⁽³⁾ = 9,8 en nanomètres présentes dans un alliage de composition Al₆₃Cu_{17,5}Co_{17,5}Si₂ en nombre d'atomes ou encore la phase orthorhombique O₄ de paramètres aₒ⁽⁴⁾ = 1,46 ; bₒ⁽⁴⁾ = 1,23 ; cₒ⁽⁴⁾ = 1,24 en nanomètres qui se forme dans l'alliage de composition Al₆₈Cu₈Fe₁₂Cr₁₂ en nombre d'atomes de la présente invention. Les approximants orthorhombiques sont décrits par exemple dans C. Dong, J.M. Dubois, J. Materials Science, 26 (1991), 1647.

On peut encore citer une phase C, de structure cubique, très souvent observée en coexistence avec les phases approximantes ou quasicristallines vraies. Cette phase qui se forme dans certains alliages Al-Cu-Fe et Al-Cu-Fe-Cr, consiste en une surstructure, par effet d'ordre chimique des éléments d'alliage par rapport aux sites d'aluminium, d'une phase de structure type Cs-Cl et de paramètre de réseau a₁ = 0,297 nm.
Un diagramme de diffraction de cette phase cubique a été publié (C. Dong, J.M. Dubois, M. de Boissieu, C. Janot ; Neutron diffraction study of the peritectic growth of the Al₆₅Cu₂₀Fe₁₅ icosahedral quasicrystal; J. Phys. Condensed Matter, 2 (1990), 6339-6360) pour un échantillon de phase cubique pure et de composition Al₆₅Cu₂₀Fe₁₅ en nombre d'atomes.

On peut aussi citer une phase H de structure hexagonale qui dérive directement de la phase C comme le démontrent les relations d'épitaxie observées par microscopie électronique entre cristaux des phases C et H et les relations simples qui relient les paramètres des réseaux cristallins, à savoir a_{H} = 3 √2 a₁/ √3(à 4,5% près) et C_{H} = 3√3 a₁/2 (à 2,5% près). Cette phase est isotype d'une phase hexagonale, notée ΦAlMn, découverte dans des alliages Al-Mn contenant 40% en poids de Mn [M.A, Taylor, Intermetallic phases in the Aluminium-Manganese Binary System, Acta Metallurgica 8 (1960) 256].

La phase cubique, ses surstructures et les phases qui en dérivent, constituent une classe de phases approximantes des phases quasicristallines de compositions voisines.

Parmi les alliages de la présente invention, on peut citer ceux, désignés ci-après par (II), qui présentent la composition atomique (I) précitée dans laquelle 0 ≤ b ≤ 5, 0 < b' ≤ 22 et /ou 0 < c ≤ 5, et M représente Mn + Fe + Cr ou Fe + Cr. Ces alliages (II) sont plus particulièrement destinés aux revêtements d'ustensiles de cuisson.

Une autre famille particulièrement intéressante, désignée ci-après par (III), présente la composition atomique (I) précitée dans laquelle 15 < d ≤ 30 et M représente au moins Fe + Cr, avec un rapport atomique Fe/Cr < 2.
Ces alliages (III) présentent une résistance à l'oxydation particulièrement élevée.

En outre, parmi les alliages (III) on peut distinguer une famille d'alliages (IV) particulièrement résistant à la corrosion:
- en milieu faiblement acide (5 ≤ pH < 7) si b > 6, b' < 7 et e ≥ 0 avec N choisi parmi Ti, Zr, Rh et Nb,
- en milieu fortement alcalin (jusqu'à pH = 14) si b ≤ 2, b' > 7 et e ≥ 0.

Une autre famille d'alliages (V) intéressants par le fait qu'ils offrent une résistance améliorée à la croissance de grain jusqu'à 700°C présente la composition des alliages (I) avec 0 < e ≤ 1, N étant choisi parmi W, Ti, Zr, Rh, Nb, Hf et Ta.

Une autre famille d'alliages (VI) , ayant une dureté améliorée, présente la composition des alliages (I), avec b < 5 et b' ≥ 5, de préférence b < 2 et b' > 7.

Enfin, les alliages (VII) ayant la composition (I) et qui présentent une ductilité améliorée sont ceux pour lesquels c > 0, de préférence 0 < c ≤ 1, et/ou 7 ≤ b' ≤ 14.

Les alliages de la présente invention se distinguent des alliages de l'art antérieur, et notamment de ceux de EP 356 287 par leur teneur en cuivre plus faible, voire nulle. Les alliages sont, de ce fait, moins sensibles à la corrosion en milieu acide. En outre, la faible teneur en cuivre est plus favorable à l'obtention d'une ductilité améliorée par addition d'autres éléments tels que B ou C. Dans les alliages de la présente invention, le cuivre peut être remplacé en tout ou partie par le cobalt. Ces alliages sont alors particulièrement intéressants en ce qui concerne la dureté, la ductilité et la résistance à la corrosion tant en milieu alcalin qu'en milieu acide dans la gamme des pH intermédiaires (5 ≤ pH ≤ 7). La conjugaison de ces différentes propriétés offre aux alliages de la présente invention un large éventail d'applications.

Les alliages de la présente invention peuvent par exemple être utilisés comme revêtement de surface anti-usure ou de surface de référence ou pour la réalisation de joints métal-métal ou métal-céramique. Ils conviennent également pour toutes les utilisations impliquant un contact alimentaire.

Les alliages de l'invention, de préférence ceux du groupe (VII), peuvent aussi être utilisés pour les surfaces anti-choc.

Pour des applications électriques ou électrotechniques, ou pour le chauffage haute fréquence, on utilisera de préférence les alliages selon l'invention des groupes (III) et (V).

Pour réaliser des surfaces résistant à l'oxydation, on utilisera de préférence les alliages du groupe (III), alors que ceux des groupes (III) et (IV) conviennent particulièrement bien pour les surfaces résistant à la corrosion.

Les alliages des groupes (III), (IV) et (VII) sont particulièrement adaptés à la réalisation de surfaces anti-cavitation ou anti-érosion.

Les matériaux de la présente invention, et plus particulièrement ceux du groupe (V), peuvent être utilisés pour constituer des éléments de protection thermique d'un substrat, sous forme de barrière thermique ou sous forme de sous-couche d'accrochage pour des barrières thermiques constituées par des matériaux conventionnels. Ils présentent de bonnes propriétés d'isolation thermique, de bonnes propriétés mécaniques, une faible masse spécifique, une bonne résistance à la corrosion, surtout à l'oxydation, et une grande facilité de mise en oeuvre.

Les matériaux de la présente invention, utilisables pour la réalisation d'éléments de protection thermique selon la présente invention présentent des valeurs de diffusivité thermique α voisines de 10⁻⁶ m²/s qui sont très comparables à la diffusivité thermique de la zircone. Compte-tenu de la plus faible masse spécifique d de ces matériaux, la conductibilité thermique λ = αdCp au voisinage de la température ambiante ne présente pas de différence significative par rapport à celle de la zircone. Les alliages quasicristallins de la présente invention sont donc des substituts indiqués au remplacement de nombreux matériaux de barrière thermique, et en particulier de la zircone, par rapport à laquelle ils présentent des avantages de faible masse spécifique, d'excellentes propriétés mécaniques en ce qui concerne la dureté, la résistance améliorée à l'usure, à l'abrasion, à la rayure, ainsi qu'à la corrosion.

La diffusivité des matériaux constituant les éléments de protection thermique de la présente invention est réduite lorsque la porosité des matériaux augmente. La porosité d'un alliage quasi-cristallin peut être augmentée par un traitement thermique approprié.

Les matériaux constituant les éléments de protection thermique de la présente invention peuvent contenir une faible proportion de particules conductrices de la chaleur, par exemple des cristaux d'aluminium métallique. La conduction thermique du matériau sera dominée par les propriétés de conduction de la matrice tant que les particules ne coalescent pas, c'est-à-dire tant que leur proportion volumique reste en-dessous du seuil de percolation. Pour des particules approximativement sphériques et ayant un rayon faiblement distribué, ce seuil se situe aux environs de 20%. Cette condition implique que le matériau constituant l'élément de protection thermique contienne au moins 80% en volume de phases quasi-cristallines telles que définies ci-dessus. De préférence, on utilise donc des matériaux contenant au moins 80% de phase quasi-cristalline, pour leur application comme barriere thermique.

Aux températures inférieures à environ 700°C, les éléments de protection thermique peuvent être utilisés comme barrières thermiques. De telles conditions de température correspondent à la plupart des applications domestiques ou dans le domaine de l'automobile. En outre, ils ont une grande aptitude à résister aux contraintes dues à la dilatation du support et leur coefficient de dilatation est intermédiaire entre celui des alliages métalliques et celui des oxydes isolants. De préférence, pour les températures supérieures à environ 600°C, les alliages quasicristallins constituant les barrières thermiques peuvent contenir des éléments stabilisants choisis parmi W, Zr, Ti, Rh, Nb, Hf et Ta. La teneur en élément stabilisant est inférieure ou égale à 2% en nombre d'atomes.

Les barrières thermiques de la présente invention peuvent être des barrières multi-couches présentant une alternance de couches de matériaux bons conducteurs de la chaleur et de couches de matériaux mauvais conducteurs qui sont des alliages quasi-cristallins. De telles structures constituent par exemple des barrières thermiques abradables.

Pour les applications dans lesquelles les températures atteignent des valeurs supérieures à environ 600°C, les éléments de protection thermique de la présente invention peuvent être utilisés comme sous-couche d'accrochage pour une couche servant de barrière thermique et constituée par un matériau de l'art antérieur tel que la zircone. Dans ces domaines de température, les matériaux constituant les éléments de protection thermique de la présente invention deviennent superplastiques. Ils correspondent donc bien aux conditions d'emploi requises pour la réalisation d'une sous-couche d'accrochage tout en étant capables de participer eux-mêmes à l'isolation du substrat. Ainsi, les éléments de protection thermique de la présente invention peuvent être utilisés jusqu'à quelques dizaines de degrés du point de fusion du matériau qui les constitue. Cette limite se situe aux environs de 950°C à 1200°C selon la composition.

Les alliages selon l'invention peuvent être obtenus par les procédés d'élaboration métallurgique classiques, c'est-à-dire qui comportent une phase de refroidissement lent (soit ΔT/t inférieur à quelques centaines de degrés). Par exemple, des lingots peuvent être obtenus par fusion des éléments métalliques séparés ou de préalliages dans un creuset en graphite brasqué sous une couverture de gaz protecteur (argon, azote), de flux de couverture d'usage classique en métallurgie d'élaboration, ou dans un creuset maintenu sous vide. Il est possible aussi d'utiliser des creusets en céramique réfractaire ou en cuivre refroidi avec un chauffage par courant haute fréquence.

La préparation des poudres nécessaires au procédé de métallisation peut s'effectuer par exemple par broyage mécanique ou par atomisation de l'alliage liquide dans un jet d'argon selon une technique classique. Les opérations d'élaboration de l'alliage et d'atomisation peuvent s'effectuer en séquence sans requérir la coulée de lingots intermédiaires. Les alliages ainsi élaborés peuvent être déposés sous forme mince, généralement jusqu'à quelques dizaines de micromètres, mais également sous forme épaisse, pouvant atteindre plusieurs millimètres, par toute technique de métallisation, dont celles qui ont déjà été citées.

Les alliages de la présente invention peuvent être utilisés sous forme de revêtement superficiel par dépôt à partir d'un lingot pré-élaboré, ou de lingots des éléments séparés, pris comme cibles dans un réacteur de pulvérisation cathodique, ou encore par dépôt de phase vapeur produite par la fusion sous vide du matériau massif. D'autres méthodes, par exemple celles qui mettent en oeuvre le frittage de poudre agglomérée, peuvent également être utilisées. Les revêtements peuvent également être obtenus par projection thermique, par exemple à l'aide d'un chalumeau oxy-gaz, d'un chalumeau supersonique ou d'une torche à plasma. La technique de projection thermique est particulièrement intéressante pour l'élaboration d'éléments de protection thermique.

La présente invention sera expliquée plus en détail par référence aux exemples non limitatifs suivants.

Les alliages obtenus ont été caractérisés à l'état brut d'elaboration par leur diagramme de diffraction des rayons X avec une longueur d'onde λ = 0,17889 nm (anticathode de cobalt), complété lorsqu'il y a lieu par des diagrammes de diffraction d'électron enregistrés sur un microscope électronique Jeol 200 CX.

Certains alliages ont été soumis à des maintiens en température sous vide secondaire ou à l'air afin d'évaluer leur stabilité thermique et leur aptitude à résister à l'oxydation. La morphologie des phases et la taille de grain obtenues à l'état brut d'élaboration ont été analysées par micrographie optique à l'aide d'un microscope Olympus.

La dureté des alliages a été déterminée à l'aide du duromètre WOLPERT V-Testor 2 sous charges de 30 et 400 grammes.

Une estimation de la ductilité de certains alliages a été obtenue en mesurant la longueur des fissures formées à partir des angles de l'empreinte sous charge de 400 grammes. Une valeur moyenne de cette longueur, ainsi que de la dureté, a été évaluée à partir d'au moins 10 empreintes différentes réparties sur l'échantillon. Une autre estimation de la ductilité repose sur l'amplitude de la déformation réalisée avant rupture lors d'un essai de compression appliqué à une éprouvette cylindrique de 4,8 mm de diamètre et 10 mm de hauteur usinée avec des faces parfaitement parallèles perpendiculairement à l'axe du cylindre. Une machine de traction/compression de marque INSTROM a été employée.

Enfin, le coefficient de frottement d'une bille en acier 100C6 sur un substrat revêtu d'un alliage de la présente invention a été mesuré à l'aide d'un testeur tribologique de type pion/disque et de marque CSEM.

La résistivité électrique des échantillons a été mesurée à la température ambiante sur des éprouvettes cylindriques de 20 mm de longueur et de 4,8 mm de diamètre. La méthode classique dite en 4 points a été utilisée, avec un courant de mesure constant de 10 mA. La tension aux bornes des électrodes intérieures a été mesurée avec un nanovoltmètre de grande précision. Une mesure a été effectuée en fonction de la température à l'aide d'un four spécifiquement adapté.

Les températures de fusion de quelques alliages ont été déterminées au chauffage avec une vitesse de 5°C/mn par Analyse Thermique Différentielle sur un appareil SETARAM 2000C.

La structure cristallographique des alliages a été définie par analyse de leur diagramme de diffraction des rayons X et de leurs diagrammes de diffraction des électrons.

### Exemple 1

### Elaboration des alliages quasicristallins

Une série d'alliages a été élaborée par fusion des éléments purs dans un champ haute fréquence sous atmosphère d'argon dans un creuset en cuivre refroidi. La masse totale ainsi élaborée était comprise entre 50 g et 100 g d'alliage. La température de fusion, qui dépend de la composition de l'alliage, a toujours été trouvée dans l'intervalle de température situé entre 950 et 1200°C. Pendant le maintien en fusion de l'alliage, une éprouvette cylindrique pleine de 10 mm +0,5 mm de diamètre et de quelques centimètres de hauteur a été formée par aspiration du métal liquide dans un tube de quartz. La vitesse de refroidissement de cet échantillon était voisine de 250°C par seconde. Cet échantillon a été ensuite découpé avec une scie diamantée pour façonner les éprouvettes de métallographie et de dureté utilisées dans les exemples ci-après. Une partie de l'éprouvette a été fragmentée pour les essais de stabilité thermique et une fraction broyée en poudre pour l'analyse par diffraction des rayons X de chaque alliage. Un montage analogue a été utilisé pour obtenir les échantillons cylindriques de 4,8 mm de diamètre destinés à la résistivité électrique. La vitesse de refroidissement de l'éprouvette était alors proche de 1000°C par seconde.

Le tableau 1 ci-dessous donne la teneur en phase quasi-cristalline des alliages selon l'invention obtenus, ainsi que la température de fusion de certains d'entre eux.

Les diagrammes de diffraction des rayons X et les diagrammes de diffraction électronique ont été enregistrés pour les alliages quasicristallins cités dans le tableau 1. Leur étude a permis de déterminer la nature cristallographique des phases présentes. C'est ainsi que, par exemple, les alliages n° 2, 5, 7, 8, 9, 19, 22 presentent majoritairement la pnase O₁ et l'alliage 1 majoritairement la phase C. L'alliage 3 contient majoritairement de la phase H. L'alliage 6 est constitué essentiellement par la phase H, ainsi que d'une faible fraction de phase C. Les autres alliages contiennent des proportions variables de phases C, O₁, O₃, O₄ (et H pour 23).

### Exemple 2

### Elaboration d'un alliage quasicristallin en grande quantité

Un bain de cent (100) kilogrammes d'un alliage produisant une fraction en masse de plus de 95% de phase quasicristalline a été élaboré. La composition nominale de l'alliage était Al₆₇Cu_{9,5}Fe₁₂Cr_{11,5} en nombre d'atomes (alliage 39). Cette composition a été réalisée à partir de composants métalliques industriels, à savoir de l'aluminium A5, un alliage Cu-Al-Fe contenant 19,5% Al en poids, 58,5% Cu en poids et 21,5% Fe en poids. Ces éléments et alliages ont été introduits à froid dans un creuset en graphite brasqué à l'alumine. Leur fusion a été réalisée sous un flux de couverture qui a été maintenu jusqu'à la fin de l'opération. Un générateur de courant haute fréquence de 125 kW a été utilisé. Après fusion de cette charge et homogénéisation de sa température à 1140°C, du fer pur en barreaux de 8 mm de diamètre puis des briquettes Al-Cr contenant 74% en poids de Chrome et 14% en poids de fondant ont été ajoutés pour atteindre la composition nominale de l'alliage. Après homogénéisation, il a été procédé à la coulée en lingotières de 2 kg de la totalité de la fusion. Deux prélèvements, respectivement au milieu de la coulée et à la fin ont été analysés par voie humide et ont donné deux compositions très voisines de Al_{66,8}Cu_{9,4}Fe_{12,2}Cr_{11,5}Mn_{0,1} en nombre d'atomes. Le taux d'impuretés, carbone et soufre, a été trouvé inférieur à 0,1% at. L'examen par diffraction des rayons X de plusieurs prélèvements de lingots, réduits en poudre, montre des diagrammes de diffraction correspondant à une phase O₁, approximante de la phase décagonale vraie.

La chaleur spécifique de l'alliage a été déterminée dans la plage de températures 20-80°C avec un calorimètre à balayage SETARAM. La diffusivité thermique d'une pastille de cet alliage de 15 mm d'épaisseur et 32 mm de diamètre a été déduite de la courbe température/temps mesurée sur une face de la pastille sachant que la face opposée, préalablement noircie, a été irradiée par un éclair laser de puissance et de forme calibrées. La conductivité thermique est déduite des deux précédentes mesures, connaissant la masse spécifique de l'alliage qui a été mesurée par la méthode d'Archimède par immersion dans du phtalate de butyle maintenu à 30°C (± 0,1°C) et trouvée égale à 4,02 g/cm³.

### Exemple 3 Comparatif

### Elaboration d'alliages de l'art antérieur

A titre de comparaison, une série d'alliages connus de l'art antérieur a été élaborée selon le procédé de l'exemple 1. Ces compositions sont rassemblées dans le tableau 2 ci-dessous. Les alliages contenaient au plus 30% en masse de phase quasi-cristalline, à l'exception de celui dont la teneur atomique en cuivre était supérieure à 18 %.

**TABLEAU 2**

| N° alliage | Composition | % en masse de phase quasicristalline |
|---|---|---|
| 40 | Al_{65,5}Cu_{18,5}Fe₈Cr₈ | >95 |
| 41 | Al₈₅Fe₁₅ | <10 |
| 42 | Al₈₅Cr₁₅ | ≤30 |
| 43 | Al₈₅Cu₁₅ | 0 |
| 44 | Al₈₅Mo₁₅ | 0 |
| 45 | Al₉₅Cu₃Fe₂ | 0 |
| 46 | Al₉₀Cu₅Fe₅ | 0 |

### Exemple 4

### Stabilité thermique

La stabilité thermique de quelques alliages de la présente invention a été évaluée. Les alliages sélectionnés ont été soumis à des maintiens à différentes températures pendant des durées allant de quelques heures à plusieurs dizaines d'heures. Des fragments extraits par cassure des lingots élaborés selon l'exemple 1 ont été placés dans des ampoules de quartz scellées sous vide secondaire. Le volume de ces fragments était de l'ordre de 0,25 cm³. Les ampoules ont été placées dans un four préalablement chauffé à la température du traitement. A la fin du traitement, elles ont été refroidies sous vide jusqu'à la température ambiante par convection naturelle dans l'air ou à une vitesse contrôlée. Les fragments ont ensuite été broyés pour examen par diffraction des rayons X. Des examens par diffraction des électrons ont également été effectués. Les conditions expérimentales des traitements thermiques sont résumées dans le tableau 3 ci-dessous.

**TABLEAU 3**

| N° traitement | N° alliage | Température de maintien | Durée du maintien en heures | Refroidissement dans l'air ou vitesse de refroidissement |
|---|---|---|---|---|
| T2 | 2 | 950°C | 5 | air |
| T3 | 5 | 800°C | 6 | 0,5°C/mn |
| T4 | 5 | 950°C | 5 | 5°C/mn |
| T5 | 7 | 800°C | 30 | 0,5°C/mn |
| T6 | 8 | 950°C | 5 | 5°C/mn |
| T7 | 9 | 800°C | 6 | 0,5°C/mn |

L'évolution structurale des alliages en cours de traitement isotherme du présent exemple a été appréciée par comparaison avec les diagrammes de diffraction des rayons X enregistrés respectivement avant et après le traitement thermique. Il est remarquable de constater que ces diagrammes ne présentent pas de modification majeure ni dans le nombre de raies de diffraction ni dans leurs intensités relatives. On remarque toutefois un affinement des raies de diffraction qui est dû au phénomène bien connu du grossissement de grain à haute température.

Les alliages de la présente invention sont stables thermiquement en ce sens que leur structure, telle qu'elle est caractérisée par les figures de diffraction appropriées, n'évolue pas de façon essentielle au cours de traitements thermiques isothermes à des températures pouvant atteindre la température de fusion des alliages. En d'autres termes, la fraction massique de phase quasicristalline présente à l'état brut d'élaboration ne diminue pas au cours de maintiens en température.

### Exemple 5

### Résistance à l'oxydation

Des échantillons en fragments identiques à ceux décrits dans l'exemple 4 ont été soumis à des traitements thermiques dans un four ouvert à l'air, dans des conditions résumées dans le tableau 4 ci-dessous.

**TABLEAU 4**

| N° traitement | N° alliage | Température de maintien | Durée du maintien |
|---|---|---|---|
| T9 | 2 | 400°C | 75 heures |
| T10 | 23 | 500°C | 24 heures |
| T11 | 28 | 500°C | 24 heures |
| T12 | 29 | 500°C | 24 heures |
| T13 | 30 | 500°C | 24 heures |
| T14 | 31 | 500°C | 24 heures |
| T15 | 32 | 500°C | 24 heures |
| T16 | 33 | 500°C | 24 heures |

La comparaison entre les diagrammes de diffraction des échantillons avant traitement et ceux enregistrés à la fin des traitements thermiques à l'air montre que les échantillons n'ont subi aucune altération. Plus précisément, aucune trace de grossissement de grain n'est décelable à partir des largeurs de raies de diffraction qui sont restées identiques à celles des diagrammes caractéristiques de l'état brut d'élaboration.

### Exemple 6

### Morphologie et taille de grain

Les alliages de la présente invention, élaborés selon la méthode de l'exemple 1, sont des matériaux polycristallins dont la morphologie a été étudiée par microscopie optique selon une technique de métallographie classique. Pour cela, les pastilles de 10 mm de diamètre (élaborées selon la méthode de l'exemple 1) ont été finement polies puis attaquées par un réactif métallographique approprié. Les images métallographiques ont été photographiées avec un microscope optique Olympus, travaillant en lumière blanche. La taille de grain observée est comprise entre quelques micromètres et quelques dizaines de micromètres.

La même méthode de caractérisation a été appliquée aux échantillons traités à l'air dans le domaine de température 400°C à 500°C comme décrit dans le tableau 4 de l'exemple précèdent. Sur les images métallographiques ainsi obtenues, on a constaté que les alliages n'ont pas subi de grossissement de grain à la fin de ces traitements thermiques. Il en résulte que la morphologie polycristalline de ces matériaux, qui détermine de nombreuses propriétés thermomécaniques, notamment la dureté macroscopique (H^{V}₄₀₀), les coefficients de frottement, la limite élastique, la résilience, n'est pas sensible à des maintiens en température pouvant atteindre au moins 500°C pendant au moins plusieurs dizaines d'heures, y compris en présence d'air.

### Exemple 7

### Dureté et ductilité à la température ambiante

Les duretés Vickers des alliages de la présente invention et de certains alliages de l'art antérieur ont été mesurées à la température ambiante sur des fragments d'alliages élaborés selon le procédé de l'exemple 1, enrobés dans une résine pour usage métallographique, puis finement polis. Deux charges du microduromètre, respectivement de 30g et 400g, ont été employées. Les résultats sont donnés dans le tableau 5 ci-dessous.

Les duretés Vickers observées pour les alliages de la présente invention sont particulièrement élevées par comparaison avec les duretés Vickers sous charge de 400 grammes relevées pour les alliages de l'art antérieur élaborés comme dans l'exemple 3 (échantillon 41 à 46).

La présence de cobalt dans les alliages de la présente invention accroît singulièrement les duretés observées puisque certaines valeurs dépassent H^{v}₄₀₀ = 800.

En général, la ductilité des alliages présentant une dureté élevée est relativement faible. Toutefois, on constate de façon surprenante que les alliages de la présente invention contenant du cobalt présente une ductilité plus élevée. Pour les alliages de la présente invention ne contenant pas de cobalt, il est possible d'améliorer la ductilité grâce à des additions, par exemple de bore ou de carbone. Pour évaluer simplement l'effet de telles additions sur la ductilité de certains alliages, la longueur moyenne des fissures qui se forment à partir des angles des empreintes Vickers sous charge de 400 grammes a été mesurée. Cette longueur est d'autant plus faible que l'alliage est plus ductile. Quelques résultats sont reportés dans le tableau 5.

**TABLEAU 5**

| N° alliage | H^{v}_{30g} | H^{v}_{400g} | Longueur moyenne de fissure (µm) |
|---|---|---|---|
| 2 | 530 | 650 | 54 |
| 3 | 655 | 840 | 20 |
| 4 | 670 | 700 | |
| 5 | 540 | 540 | |
| 6 | | 845 | 46 |
| 7 | 700 | 770 | 46 |
| 8 | 430 | 620 | |
| 9 | 450 | 660 | |
| 16 | 610 | 775 | 90 |
| 17 | 570 | 620 | |
| 18 | 520 | 660 | 33 |
| 19 | 460 | 690 | |
| 20 | 560 | 680 | |
| 22 | 540 | 730 | |
| 23 | 650 | 795 | |
| 24 | 610 | 715 | |
| 25 | 550 | 775 | |
| 26 | | 825 | 39 |
| 28 | 510 | 700 | 37 |
| 29 | 410 | 710 | 43 |
| 30 | 510 | 690 | 40 |
| 31 | 580 | 830 | 40 |
| 32 | 520 | 830 | 55 |
| 33 | 530 | 820 | 41 |
| 41 | | 210 | |
| 42 | | 340 | |
| 43 | | 170 | |
| 44 | | 310 | |
| 45 | | 110 | |
| 46 | | 170 | |

En outre, un essai de compression a été réalisé avec l'alliage 2 de l'exemple 1, qui ne contient pas de bore, et l'alliage 19, modifié par addition de 3,3% atomique de bore. L'essai a été conduit à la température ambiante, sous charge croissante, sur des éprouvettes cylindriques de diamètre 4,8 mm et de 10 mm de hauteur. Les faces du cylindre, sur lesquelles s'applique la charge ont été très soigneusement usinées de sorte à être parfaitement parallèles entre elles et perpendiculaires à l'axe du cylindre. D'après les courbes déformation - contrainte de compression qui ont été enregistrées en cours de déformation d'éprouvettes des alliages 2 et 19 (tels qu'élaborés selon la méthode de l'exemple 1), on a constaté que l'addition du bore double la déformation obtenue à la rupture, qui atteint 2% environ, et la limite à la rupture, qui dépasse 1000 MPa.

### Exemple 8

### Résistivité électrique à la température ambiante

Des mesures de résistivité ont été effectuées pour des alliages selon l'invention, et, à titre comparatif, pour des compositions de l'art antérieur. Dans tous les cas, des éprouvettes cylindriques préparées selon le mode opératoire de l'exemple 1 ont été utilisées.

Les résultats obtenus sont rassemblés dans le tableau 6 ci-dessous.

Les compositions 41 à 46 et 40 sont des alliages de l'art antérieur, les autres sont des alliages selon l'invention.

Les compositions àe l'art antérieur presentent une résistivité électrique à la température ambiante qui est comprise entre quelques µΩcm et quelques dizaines de µΩ cm. On note toutefois une exception avec l'alliage 42 de composition Al₈₅Cr₁₅ en nombre d'atomes qui possède une résistivité de 300 µΩ cm. Cette valeur est à rapprocher de la présence d'un taux de phase quasicristalline assez proche, quoique inférieur, de 30% en masse. Cet état est cependant métastable et n'a été réalisé que grâce à la vitesse de refroidissement élevée qui caractérise le mode d'élaboration des présentes éprouvettes.

**TABLEAU 6**

| N° alliage | Fraction massique de phase quasicristalline | Résistivité électrique à la température ambiante en µΩcm |
|---|---|---|
| 41 | <10 | 22 |
| 42 | ≤30 | 300 |
| 43 | 0 | 4 |
| 44 | 0 | 32 |
| 45 | 0 | 6 |
| 46 | 0 | 11 |
| 40 | >95 | 230 |
| 2 | >95 | 575 |
| 3 | >95 | 520 |
| 4 | ≥50 | 590 |
| 7 | ≥60 | 395 |
| 8 | ≥80 | 380 |
| 16 | ≥70 | 370 |
| 17 | >90 | 530 |
| 23 | ≥60 | 330 |
| 24 | ≥40 | 420 |
| 25 | ≥40 | 460 |

Les valeurs caractéristiques de la résistivité électrique des alliages de la présente invention sont comprises entre 300 et 600 µΩ cm. Des valeurs aussi élevées destinent les alliages quasicristallins de la présente invention à toute application où cette propriété doit être mise à profit, comme par exemple le chauffage par effet Joule, les résistances à forte dissipé tion calorique, le couplage électromagnétique, éventuellement haute fréquence.

De plus, un alliage représentatif de la famille (III) possède un faible coefficient de température de la résistivil électrique (1/ρ dρ/dT). On a mesuré la variation relative de la résistivité électrique avec la température d'une éprouvette de l'alliage 2. Cette éprouvette a été préparée à partir d'un ruban de 0,1 mm d'épaisseur et de 1,2 mm de largeur élaboré par trempe de l'alliage liquide sur un tambour de cuivre dont la surface défilait à une vitesse de 12 m/s (technique, dite du melt spinning). Le lingot porté à l'état liquide avait été élaboré selon la méthode de l'exemple 1. L'éprouvette a été chauffée à vitesse constante de 5°C/mn et maintenue en contact avec quatre fils de platine selon la méthode de mesure dite en quatre points. L'écart entre électrodes de potentiel était de 20 mm et la mesure de potentiel effectuée avec un nanovoltmètre de précision. Un courant constant de 10 mA circulait dans l'éprouvette au travers des deux autres électrodes. Le dispositif de mesure a été maintenu sous flux d'argon protecteur dans un four approprié. On a constaté que la variation de résistance est linéaire, ce qui démontre qu'aucune transformation de l'échantillon n'intervient durant la mesure ni durant le cycle de chauffage suivant, en confirmation de la grande stabilité thermique des alliages (exemple 4). Le coefficient de température déduit de la courbe (1/ρ(20°C))(ρ(T)-ρ(20°C)) / ΔT est de -3.10⁻⁴. Cette valeur faible distingue l'alliage pour les applications où il est préférable de conserver les caractéristiques du matériau à l'intérieur d'une fourchette étroite en fonction de la température, comme par exemple le chauffage par induction électromagnétique.

### Exemple 9

### Résistance à la corrosion

La dissolution de certains alliages de la présente invention dans différents milieux a été mesuree ainsi que celle d'un alliage de l'art antérieur.

Les échantillons testés sont :
- alliage n° 40 de l'art antérieur à 18,5 % de Cu
- alliage n° 2 de l'invention à 9 % de Cu
- alliage n° 3 de l'invention à 10 % de Co, 0 % de Cu
- alliage n° 6 de l'invention à 18 % de Co, 0 % de Cu.

Pour mesurer le taux de dissolution, une éprouvette de 10 mm de diamètre et 3 mm d'épaisseur, élaborée selon le mode opératoire de l'exemple 1, a été immergée pendant 30 h dans une solution corrosive, à différentes températures. La solution a été agitée pendant toute la durée de l'immersion et maintenue à température par un bain thermostaté. Après 30 heures, on a déterminé la perte de poids de chaque éprouvette.

Les résultats sont rassemblés dans le tableau 7 ci-dessous. Les grandeurs données représentent la perte de poids de l'échantillon en gm⁻²h⁻¹. N.D. signifie "non détecté".

Il est bien connu que l'addition de cuivre diminue la résistance à la corrosion des alliages d'aluminium (chap.7 de Aluminium, Vol.I, ed. K.R. Van Horn, American Society for Metals). En milieu acide dilué, par exemple, les alliages d'aluminium présentent un taux de dissolution élevé qui diminue habituellement avec l'augmentation de la teneur en acide. A proximité de la concentration 100% d'acide, ce taux de dissolution augmente à nouveau très fortement. A l'inverse, du côté alcalin, la tenue des alliages d'aluminium est satisfaisante jusqu'à ce que le pH s'élève au-dessus de pH=12. Le film passivant d'alumine qui les protège peut alors passer en solution et les alliages d'aluminium sont habituellement très peu résistants à la corrosion en milieu fortement alcalin.

Les essais ci-dessus montrent que la présente invention fournit des alliages qui présentent une excellente résistance à la corrosion en milieu acide (n° 2, ayant une teneur en Cu supérieure à 5% atomique), ou en milieu fortement alcalin (n° 3 et 6, ayant une teneur en cobalt supérieure à 5% atomique).

Ainsi, les alliages quasicristallins de la présente invention réunissent plusieurs propriétés qui les désignent tout particulièrement pour de nombreuses applications à l'état de revêtements superficiels : grande dureté, ductilité faible mais non négligeable, stabilité thermique, forte résistance à la corrosion. L'exemple suivant montrera que ces alliages conservent ces propriétés après leur mise en oeuvre comme revêtement superficiel. Ils présentent alors un coefficient de frottement remarquablement faible qui enrichit la palette des propriétés intéressantes déjà mentionnées.

### Exemple 10

### Mise en oeuvre d'un alliage de la présente invention pour la réalisation d'un dépôt superficiel

Un lingot de deux kilogrammes de l'alliage élaboré selon l'exemple 2 a été réduit en poudre par broyage à l'aide d'un broyeur à galets concentriques en acier carburé. La poudre ainsi obtenue a été tamisée de sorte à ne retenir que la fraction de grains dont la taille était comprise entre 25 µm au minimum et 80 µm au maximum. Un dépôt de 0,5 mm d'épaisseur a alors été réalisé par projection de cette poudre sur une plaque en acier doux préalablement sablée. Cette projection s'est effectuée par l'intermédiaire d'un chalumeau à flamme Metco alimenté par un mélange dosé à 63% d'hydrogène et 27% d'oxygène. L'opération s'est déroulée sous atmosphère protectrice d'azote hydrogéné à 30% de façon à prévenir toute oxydation de l'échantillon. Après élimination de la rugosité superficielle par polissage mécanique, un examen par diffraction des rayons X à révélé que l'alliage àéposé était constitue d'au moins 95% de phase icosaédrique. L'éprouvette, constituée du substrat en acier muni de son revêtement quasicristallin, a été ensuite divisée en deux parties par tronçonnage et l'une de ces parties a été soumise à un traitement thermique à 500°C sous air comme indiqué dans l'exemple 4. Une étude du diagramme de diffraction des rayons X effectué sur l'échantillon traité ne révèle aucune modification majeure de la structure après 28 heures de maintien et confirme la très forte stabilité thermique de l'alliage, y compris à la suite de l'opération de métallisation de surface. Le tableau 8 ci-après résume les résultats des mesures de dureté effectuées, comme dans l'exemple 7, avant et après traitement thermique. La valeur mesurée sur le lingot avant réduction en poudre est également donnée.

**TABLEAU 8**

| | Lingot brut d'élaboration (exemple 2) | Dépôt avant traitement | Dépôt après traitement 28h 500°C air |
|---|---|---|---|
| Dureté Vickers | | | |
| Hᵥ³⁰ | 640 | 525 | |
| Hᵥ⁴⁰⁰ | 550 | 510 | 610 |
| Coefficient frottement bille Brinell 100C6 µ=Fₜ(N)/Fₙ(=5N) | - | 0,26 - 0,30 | 0,23 - 0,25 |

En outre, le coefficient de frottement d'une bille Brinell, en acier à outils 100C6, sur le dépôt du présent exemple, a été mesuré à l'aide d'un testeur tribologique du type pion-disque de marque CSEM. Une force normale Fₙ = 5N a été appliquée sur le frotteur normalement au plan du dépôt. La force de résistance au déplacement du frotteur Fₜ (N), mesurée (en newtons) tangentiellement au déplacement, donne le coefficient de frottement µ = Fₜ (N) / Fₙ, sous force normale constante, qui est reporté dans le tableau 8. Il est à noter que les valeurs du tableau 8 sont comparables, voire sensiblement meilleures que les valeurs retenues pour d'autres matériaux employés dans les applications tribologiques.

### Exemple 11

### Diffusivité thermique à température ambiante.

La diffusivité thermique α, la masse spécifique d et la chaleur spécifique Cp ont été déterminées au voisinage de la température ambiante pour plusieurs échantillons préparés selon l'exemple 1 et un échantillon préparé selon l'exemple 2. Les échantillons élaborés selon la méthode de l'exemple 1 sont des pastilles de 10 mm de diamètre et de 3 mm d'épaisseur. L'échantillon de l'exemple 2 est une pastille de 32 mm de diamètre et de 15 mm d'épaisseur.

Les faces opposées de chaque pastille ont été polies mécaniquement sous eau en prenant un grand soin à garantir leur parallélisme. L'état structural des éprouvettes a été déterminé par diffraction des rayons X et par microscopie électronique. Tous les échantillons sélectionnés contenaient au moins 90% en volume de phase quasicristalline selon la définition donnée ci-dessus.

La conductivité thermique est donnée par le produit λ=αdCp.

La diffusivité thermique aa été déterminée à l'aide d'un dispositif de laboratoire associant la méthode du flash laser à un détecteur semi-conducteur Hg-Cd-Te. Le laser a été utilisé pour fournir des impulsions de puissance entre 20 J et 30 J d'une durée de 5.10⁻⁴ s, pour chauffer la face frontale de l'éprouvette et le thermomètre semi-conducteur servait à détecter la réponse thermique sur la face opposée de l'éprouvette. La diffusivité thermique a été déduite des expériences selon la méthode décrite dans "A. Degiovanni, High Temp. - High Pressure, 17 (1985) 683".

La chaleur spécifique de l'alliage a été déterminée dans la plage de températures 20-80°C avec un calorimètre à balayage SETARAM.

La conductivité thermique λ est déduite des deux précédentes mesures, connaissant la masse spécifique de l'alliage qui a été mesurée par la méthode d'Archimède par immersion dans du phtalate de butyle maintenu à 30°C (± 0,1°C).

Les valeurs obtenues sont reportées dans le tableau 9. Ce tableau contient, à titre de comparaison, les valeurs concer-nant quelques matériaux de l'art antérieur (échantillons **50**, **60, 70, 80, 90, 100, 110, 120 et 130**), dont certains sont connus comme barrière thermique (échantillons **50, 60, 70, 80**).

Dans le tableau 9, les sigles de la dernière colonne ont la signification donnée précédemment.

**TABLEAU 9**

| N° al. | Composition | α m²s⁻¹.10⁶ | d kg m⁻³ | Cp Jkg⁻¹ K⁻¹ | λ=d Cp Wkg⁻¹K⁻¹ | % en masse de phase quasicr. |
|---|---|---|---|---|---|---|
| 2 | Al₇₀Cu₉Fe_{10,5}Cr_{10,5} | 0,75 | 3940 | 620 | 1,8 | >95 O/D |
| 3 | Al₇₀Co₁₀Fe₁₃Cr₇ | 1,55 | 400 | 625 | 3,9 | >95 C/H |
| 4 | Al₆₉Cu₄Fe₁₀Cr₇Mn₁₀ | 0,75 | | | | ≥50 O/D |
| 6 | Al₆₅Co₁₈Cr₈Fe₈ | 1,5 | | | | >95 C/H |
| 7 | Al₇₂Cu₄Co₄Fe₁₀Cr₁₀ | 1,10 | 3950 | 675 | 2,9 | >90 O/D |
| 8 | Al₇₅Cu₅Fe₁₀Cr₁₀ | 1,65 | 3800 | 670 | 4,2 | >90 O/D |
| 9 | Al_{71,4}Cu_{4,5}Fe₁₂Cr₁₂B_{0,1} | 0,85 | | | | >95 O/D |
| 28 | Al_{69,5}Cu₉Fe_{10,5}Cr_{10,5}Hf_{0,5} | 1,35 | | | | >90 O/D |
| 30 | Al_{69,5}Cu₉Fe_{10,5}Cr_{10,5}W_{0,5} | 0,93 | 3980 | | | >95 O/D |
| 31 | Al_{69,5}Co₁₀Fe₁₃Cr₇Hf_{0,5} | 1,0 | | | | >95 C/H |
| 33 | Al_{69,5}Co₁₀Fe₁₃Cr₇W_{0,5} | 1,25 | | | | >90 C/H |
| 34 | Al₆₇Cu₉Fe_{10,5}Cr_{10,5}Si₃ | 0,80 | 4000 | 630 | 2,0 | >95 O/D |
| 35 | Al_{63,5}Cu_{8,5}Fe₁₀Cr₁₀Si_{2,5}B_{5,5} | 1,10 | 4100 | 670 | 3,0 | >90 O/D |
| 36 | Al₆₂Co₁₆Fe₈Cr₈Mn₁Ni₁Hf₄ | 1,35 | 4870 | | | >90 C/H |
| 37 | Al₆₂Co₁₆Fe₈Cr₈Mn₁Ni₁Nb₄ | 2,0 | 4690 | | | >70 C/H |
| 38 | Al₆₆Co₁₄Ni₁₄Mn₂Hf₄ | 2,3 | 4830 | | | >60 D |
| 39 | Al₆₇Cu_{9,5}Fe₁₂Cr_{11,5} | 1,015 | 4020 | 600 | 2,45 | >95 O |
| 47 | Al₇₀Co₁₅Ni₁₅ | 1,55 | 4100 | 600 | | >95 D |
| 50 | Al fcc | 90-100 | 2700 | 900 | 230 | |
| 60 | Al₂O₃ | 8,5 | 3800 | 1050 | 34 | |
| 70 | acier inoxydable | 4 | 7850 | 480 | 15 | |
| 80 | ZrO₂-Y₂O₃ 8% | 0,8 | 5700 | 400 | 2 | |
| 90 | Al₆Mn | 5,4 | | | | |
| 100 | Al₁₃Si₄Cr₁₄ | 7,4 | | | | |
| 110 | Al₅Ti₂Cu | 7,0 | | | | |
| 120 | Al₇Cu₂Fe | 6,2 | | | | |
| 130 | Al₂Cu | 14-17 | | | | |

Ces résultats font apparaître que, à température ambiante, la conductivité thermique des alliages quasicristallins constituant les éléments de protection de la présente invention est considérablement inférieure à celle des matériaux métalliques (aluminium métal ou Al₂Cu quadratique), donnés à titre de comparaison. Elle est inférieure de deux ordres de grandeur à celle de l'aluminium et d'un ordre de grandeur à celle de l'acier inoxydable considéré habituellement comme un bon isolant thermique. En outre, elle est inférieure à celle de l'alumine et tout-à-fait comparable à celle de la zircone dopée par Y₂O₃, considéré comme l'archétype des isolants thermiques dans l'industrie.

A titre de comparaison, la diffusivité thermique des alliages 90, 100, 110, 120 et 130 a été déterminée. Ces alliages, qui forment des composés définis de l'aluminium, présentent des compositions voisines de celles des alliages quasi-cristallins utilisables pour les éléments de protection de la présente invention. Toutefois, ils ne présentent pas la structure quasi-cristalline définie ci-dessus. Dans tous les cas, leur diffusivité thermique est supérieure à 5.10⁻⁶ m²/s, c'est-à-dire bien supérieure à celle des alliages retenus pour la présente invention.

### Exemple 12

### Diffusivité thermique en fonction de la température

Les valeurs de α ont été relevées en fonction de la température jusqu'à 900°C.

La mesure de la diffusivité thermique a été effectuée selon la méthode de l'exemple 11. Chaque éprouvette a été placée sous flux d'argon purifié au centre d'un four chauffé par effet Joule ; la vitesse de montée en température, programmée par ordinateur, variait linéairement à raison de 5°C/mn. Tous les échantillons conformes à la présente invention présentent une augmentation approximativement linéaire de α avec la température. La valeur de α déterminée à 700°C est proche du double de celle qui est mesurée à la température ambiante. De même, la chaleur spécifique augmente avec la température et atteint de 800 à 900 J/kgK à 700°C. La masse spécifique diminue de l'ordre de 1 à 2% comme l'indiquent des mesures de dilatation thermique ou de diffraction des neutrons. Par conséquent, la conductivité thermique reste inférieure à 12 W/mK, c'est-à-dire à la conductivité thermique des aciers inoxydables qui sont utilisés pour certaines applications d'isolation thermique.

Les figures 1, 2 et 3 représentent respectivement l'évolution de α en fonction de la température pour les alliages 28, 31 et 33. Les mesures enregistrées lors du chauffage sont représentées par des carrés noirs, celles enregistrées lors du refroidissement par des carrés blancs.

### Exemple 13

La variation de la dilatation thermique de l'alliage 2 a été mesurée. La courbe de dilatation thermique fait apparaître que le coefficient de dilatation dépend très peu de la température et vaut 9.10⁻⁶/°C, valeur proche de celles des aciers inoxydables.

### Exemple 14

Le comportement superplastique de certains alliages susceptibles de constituer les éléments de protection thermique de la présente invention a été étudié. Des éprouvettes cylindriques de 4 mm de diamètre et de 10 mm de longueur, à faces rigoureusement parallèles, ont été réalisés selon la même méthode que celles de l'exemple 1 avec les alliages 34 et 35. Ces éprouvettes ont été soumises à des essais mécaniques en compression sur une machine INSTROM. Des essais ont été effectués jusqu'à une charge de 250 MPa, à une vitesse de déplacement de la poutre de 50 µm/min, la température étant maintenue constante entre 600 et 850°C. Les deux alliages manifestent un comportement superplastique dès 600°C.

### Exemple 15

Elaboration d'éléments de protection thermique selon l'invention et selon l'art antérieur.

Une première série d'éprouvettes a été réalisée. Le substrat était un cylindre massif de cuivre ayant un diamètre de 30 mm et une hauteur de 80 mm et le revêtement a été appliqué à la torche à plasma selon une technique classique. L'éprouvette C0 est le cylindre de cuivre non revêtu. L'éprouvette C1 a été revêtue sur toute sa surface d'une couche de 1 mm d'épaisseur de l'alliage 2 et l'éprouvette C2 a été revêtue d'une couche de 2 mm d'épaisseur de l'alliage 2. L'éprouvette C5 comporte une couche de l'alliage 2 constituant l'élément de protection thermique de la présente invention servant de couche d'accrochage et une couche de zircone yttriée. Les éprouvettes C3 et C4 servant de comparaison comportent respectivement une couche de zircone yttriée et une couche d'alumine. Une autre série d'éprouvettes a été réalisée avec, comme support, un tube d'acier inoxydable ayant une longueur de 50 cm, un diamètre de 40 mm, une épaisseur de paroi de 1 mm (éprouvettes A0 à A2). Dans chaque cas, le tube support est revêtu à l'une de ses extrémités sur une longueur de 30 cm. Dans ce dernier cas, les dépôts ont été effectués au chalumeau oxy-gaz. Le tableau 10 ci-dessous donne la nature et l'épaisseur des couches pour les différentes éprouvettes. La précision sur les épaisseurs finales des dépôts était de ± 0,3 mm.
Toutes les éprouvettes ont été munies de thermocouples Chromel - Alumel à très faible inertie. La figure 4 représente une éprouvette du type cylindre de cuivre 1 comportant un revêtement 2 et munie d'un thermocouple central 3 et d'un thermocouple latéral 4, les deux étant insérés jusqu'à la moitié de la longueur du cylindre. La figure 5 représente un tube creux 5 dans lequel on fait passer un flux d'air chaud 6 et qui est muni de trois thermocouples désignés respectivement par T1, T2 et T3, les deux premiers étant à l'intérieur du tube et placés respectivement au début de la zone revêtue et à la fin de la zone revêtue, et le troisième étant sur la surface externe du revêtement.

### Exemple 16

### Utilisation des éléments de protection comme protection par rapport à une flamme.

Les éprouvettes C0, C1, C2, C3, C4 et C5 ont été placées sur leur base sur une brique réfractaire. Des impulsions de chaleur successives d'une durée de 10 s ont été appliquées à chaque éprouvette à intervalle de 60 s et la réponse des thermocouples a été enregistrée. Ces impulsions ont été produites par la flamme d'un chalumeau, placé à distance constante de l'éprouvette et orientée face au thermocouple proche de la surface. Le débit des gaz de combustion a été soigneusement contrôlé et maintenu constant durant toute l'expérience. Deux séries d'expériences ont été menées : l'une avec des éprouvettes initialement à 20°C et l'autre avec des éprouvettes initialement à 650°C.

Les éprouvettes C0 à C5 permettent de définir trois paramètres qui résument les résultats de l'expérience, à savoir la différence maximale P de température entre les deux thermocouples, ΔT/Δt la vitesse de montée en température du thermocouple latéral 4 durant l'impulsion et l'incrément de température ΔT réalisé au centre de l'éprouvette (thermocouple 3). Ces données figurent dans le tableau 10. On a constaté que la couche de zircone de l'éprouvette C3 ne résistait pas à plus de trois impulsions et était fissurée dès la première impulsion. L'échantillon C2 n'a commencé à se fissurer qu'à la sixième impulsion et l'échantillon C1 a résisté à plus de 50 impulsions. Ces résultats font apparaître que les éléments de protection de la présente invention, utilisés comme barrière thermique, présentent des performances au moins équivalentes à celles de la zircone.

### Exemple 17

### Utilisation des éléments de protection selon l'invention comme sous-couche de barrière thermique.

Dans l'éprouvette C5, l'élément de protection thermique de la présente invention constitue une sous-couche. On a constaté que la couche de zircone de l'éprouvette C3 ne résistait pas à plus de trois impulsions de chaleur et était fissurée dès la première impulsion. Pour l'éprouvette C5, soumise également à une série d'impulsions thermiques, la température de surface du dépôt de zircone, mesurée par un troisième thermocouple placé en contact avec le dépôt à la fin des essais, s'est stabilisée à 1200°C. L'expérience a porté sur 50 impulsions et l'éprouvette C5 a résisté sans dommage apparent, bien que le coefficient de dilatation du cuivre soit proche du double de celui de l'alliage quasi-cristallin, ce qui impliquerait d'importantes contraintes de cisaillement à l'interface substrat/dépôt, si le matériau de sous-couche ne devenait pas plastique. Les éléments de protection thermique de la présente invention sont donc bien adaptés à la réalisation de sous-couches d'accrochage, en particulier pour des barrières thermiques.

**TABLEAU 10**

| | | 20 - 100°C | | | 650 - 550°C | | |
|---|---|---|---|---|---|---|---|
| | matériau de revêtement | ΔT ±0,5°C °C | ΔT/Δₜ °C/s | P ±0,5°C °C | ΔT ±0,5°C °C | ΔT/Δₜ °C/s | P ±0,5°C °C |
| C0 | néant | 27 | 2,85 | 5,4 | 22 | 2,3 | < 1 |
| C1 | Al₇₀Cu₉Fe_{10,5}Cr_{10,5} 1 mm | 24 | 2,8 | 3,8 | 11 | 1,1 | 6 |
| C2 | Al₇₀Cu₉Fe_{10,5}Cr_{10,5} 2mm | 18 | 1,3 | 0 | 25 | 0,3 | 4,7 |
| C5 | Al₇₀Cu₉Fe_{10,5}Cr_{10,5} 0,5mm ZrO₂-Y₂O₃ 8% 1 mm | 23 | 2,6 | 4,2 | 13 | 1,2 | 2,5 |
| C3 | zircone yttriée 1 mm | 24 | 2,75 | 4,7 | 14 | 1,5 | 2,3 |
| C4 | alumine 1 mm | 27 | 2,7 | 6,5 | 25 | 3,0 | 8,2 |
| A0 | néant | - | - | - | - | - | - |
| A1 | Al₆₅Co₁₈Cr₈Fe₈ 1,5 mm | - | - | - | - | - | - |
| A2 | Al₇₀Cu₉Fe_{10,5}Cr_{10,5} 1,5 mm | - | - | - | - | - | - |

### EXEMPLE 18

Application d'un élément de protection thermique de la présente invention à l'isolation d'un réacteur.

Les éprouvettes A0, A1 et A2 ont été utilisées pour évaluer l'aptitude des alliages de l'invention à isoler thermiquement un dispositif. Les éprouvettes étaient munies chacune de 3 thermocouples T1, T2 et T3 tels que représentés sur la figure 5. Un courant d'air chaud à débit constant a été envoyé à travers le tube en acier inoxydable constituant le substrat de chaque éprouvette. La température de l'air à l'entrée, mesurée à l'aide du thermocouple T1, était de 300±2°C. La température de surface, mesurée à l'aide du thermocouple T3, a été enregistrée en fonction du temps à partir de la mise en route du générateur d'air chaud. Le thermocouple T2 a permis de vérifier que les conditions transitoires d'établissement du flux d'air chaud étaient identiques pour toutes les mesures.

Les figures 6 et 7 représentent l'évolution de la température du surface de chacun des éprouvettes A0, A1 et A2 en fonction du temps. La température de surface de l'éprouvette A0 (sans revêtement) dépasse à l'équilibre celle de l'éprouvette A2 de 35°C environ et celle de l'éprouvette A1 de 27°C. Les éléments de protection thermique de la présente invention donnent des résultats intéressants en ce qui concerne l'isolation thermique.

## Revendications

1. Alliages dont le constituant essentiel est l'aluminium
- qui présentent la composition atomique suivante :
AlₐCu_{b}Co_{b'}(B,C)_{c}M_{d}NₑI_{f} (I)
a + b + b' + c + d + e + f = 100 en nombre d'atomes
50 ≤ a ≤ 75
0 ≤ b ≤ 12
0 ≤ b' ≤ 22
2,5 ≤ b + b' ≤ 30
0 ≤ c ≤ 5
8 ≤ d ≤ 30
0 ≤ e ≤ 4
f ≤ 2
M représente un ou plusieurs éléments choisis parmi Fe, Cr, Mn, Ni, Ru, Os, Mo, V, Mg, Zn, Pd ;
N représente un ou plusieurs éléments choisis parmi W, Ti, Zr, Hf, Rh, Nb, Ta, Y, Si, Ge, les terres rares ;
I représente les impuretés d'élaboration inévitables ;
- qui contiennent au moins 30% en masse d'une ou plusieurs phases quasicristallines ;
- et qui sont stables en température.

2. Alliages selon la revendication 1, caractérisés en ce qu'ils présentent la composition atomique (I) avec 0 ≤ b < 5, 0 ≤ b' ≤ 22 et/ou 0 < c ≤ 5, M représentant Mn + Fe + Cr ou Fe + Cr.

3. Alliages selon la revendication 1, caractérisés en ce qu'ils présentent la composition atomique (I) avec 15 < d ≤ 30, M représentant au moins Fe + Cr, avec un rapport atomique Fe/Cr < 2.

4. Alliages selon la revendication 3, caractérisés en ce que b > 6, b' < 7 et e > 0 et N est choisi parmi Ti, Zr, Rh et Nb.

5. Alliages selon la revendication 3, caractérisés en ce que b ≤ 2, b' > 7 et e ≥ 0.

6. Alliages selon la revendication 1, caractérisés en ce que 0 < e ≤ 1, N étant choisi parmi W, Ti, Zr, Rh, Nb, Hf et Ta.

7. Alliages selon la revendication 1, caractérisés en ce que b < 5 et b' ≥ 5.

8. Alliages selon la revendication 7, caractérisés en ce que b < 2 et b' > 7.

9. Alliages selon la revendication 1, caractérisés en ce que 0 < c ≤ 1 et/ou 7 ≤ b ' ≤ 14.

10. Alliages selon l'une quelconque des revendications 1 à 9, caractérisés en ce qu'ils sont obtenus sous forme de pièce massive.

11. Alliages selon l'une quelconque des revendications 1 à 9, caractérisés en ce qu'ils sont obtenus sous forme de dépôt sur un substrat.

12. Substrats revêtus par un alliage selon l'une quelconque des revendications 1 à 9.

13. Application d'un alliage selon l'une quelconque des revendications 1 à 9, à l'élaboration de surfaces anti-usure et/ou anti-frottement, de surfaces anti-choc, de surfaces de référence, de surfaces anti-cavitation ou anti-érosion, de surface résistant à l'oxydation ou à la corrosion.

14. Application d'un alliage selon l'une quelconque des revendications 1 à 9, à l'élaboration de joints métal-métal ou de joints métal-céramique.

15. Application d'un alliage selon l'une quelconque des revendications 1 à 9, au revêtement d'ustensiles pour contact alimentaire.

16. Applications électrotechniques des alliages selon l'une quelconque des revendications 1 à 9.

17. Application selon la revendication 16 à la réalisation d'éléments de chauffage par induction électromagnétique.

18. Application d'un alliage selon l'une quelconque des revendications 1 à 9, à la réalisation d'éléments de protection thermique d'un substrat.

19. Application selon la revendication 18, caractérisée en ce que l'élément de protection thermique est constitué par un matériau quasicristallin constitué essentiellement par ledit alliage, déposé sur le substrat.

20. Application selon la revendication 19, caractérisée en ce que ledit matériau quasicristallin est déposé sur le substrat par projection thermique.

21. Application selon la revendication 18, caractérisée en ce que ledit matériau quasicristallin comporte au moins 80% en volume d'au moins une phase quasi-cristalline.

22. Application selon la revendication 18, caractérisée en ce que ledit matériau quasicristallin présente une porosité supérieure à 10%.

23. Application selon la revendication 18, caractérisée en ce que l'élément de protection thermique constitue une barrière thermique à des températures inférieures à 800°C.

24. Application selon la revendication 23, caractérisée en ce que ledit matériau quasicristallin contient en outre des éléments stabilisants à une teneur inférieure à 2 % en nombre d'atomes, choisis parmi W, Zr, Ti, Rh, Nb, Hf et Ta.

25. Application selon la revendication 18, caractérisée en ce que l'élément de protection thermique est utilisé sous forme d'une couche intermédiaire d'accrochage entre un support et une barrière thermique, la température de surface de ladite barrière pouvant éventuellement dépasser 800°C.

26. Application selon la revendication 25, caractérisée en ce que l'élément de protection thermique est constitué par une alternance de couches de matériau quasi-cristallin et de couches de matériaux bons conducteurs de la chaleur.

## Patentansprüche

1. Legierungen, deren Hauptbestandteil Aluminium ist, die die folgende Atomzusammensetzung aufweisen:
AlₐCu_{b}Co_{b'}(B,C)_{c}M_{d}Nₑl_{f} (I)
wobei gilt:
a + b + b' + c + d + e + f= 100 (Atom-%)
50 ≤ a ≤ 75
0 ≤ b ≤ 12
0 ≤ b' ≤ 22
2,5 ≤ b+ b' ≤ 30
0 ≤ c ≤ 5
8 ≤ d ≤ 30
0 ≤ e ≤ 4
f ≤ 2
und wobei M für ein oder mehrere Elemente steht, die aus Fe, Cr, Mn, Ni, Ru, Os, Mo, V, Mg, Zn, und Pd ausgewählt sind;
N für ein oder mehrere Flemente steht, die aus W, Ti, Zr, Hf, Rh, Nb, Ta, Y, Si, Ge und seltenen Erden ausgewählt sind;
l für die bei der Herstellung unvermeidlichen Verunreinigungen steht;
die zumindest 30 Massenprozent einer oder mehrerer quasikristalliner Phasen enthalten; und
die temperaturstabil sind.

2. Legierungen nach Anspruch 1, dadurch gekennzeichnet, daß sie die Atomzusammensetzung (l) mit 0 ≤ b < 5, 0 ≤ b' ≤ 22 und/oder 0 < c ≤ 5 aufweisen, wobei M für Mn + Fe + Cr oder Fe + Cr steht.

3. Legierungen nach Anspruch 1, dadurch gekennzeichnet, daß sie die Atomzusammensetzung (l) mit 15 < d ≤ 30 aufweisen, wobei M für zumindest Fe + Cr steht und das Atomverhältnis Fe/Cr < 2 ist.

4. Legierungen nach Anspruch 3, dadurch gekennzeichnet, daß b > 6, b' < 7 und e > 0 ist und N aus Ti, Zr, Rh und Nb ausgewählt ist.

5. Legierungen nach Anspruch 3, dadurch gekennzeichnet, daß b ≤ 2, b' > 7 und e ≥ 0 ist.

6. Legierungen nach Anspruch 1, dadurch gekennzeichnet, daß 0 < e ≤ 1 ist, wobei N aus W, Ti, Zr, Rh, Nb, Hf und Ta ausgewählt ist.

7. Legierungen nach Anspruch 1, dadurch gekennzeichnet, daß b < 5 und b' ≥ 5 ist.

8. Legierungen nach Anspruch 7, dadurch gekennzeichnet, daß b < 2 und b' > 7 ist.

9. Legierungen nach Anspruch 1, dadurch gekennzeichnet, daß 0 < c ≤ 1 und/oder 7 ≤ b' ≤ 14 ist.

10. Legierungen nach einem der Ansprüche 1 bis 9, dadurch gekennzeichnet, daß sie in Form von massiven Stücken erhalten werden.

11. Legierungen nach einem der Ansprüche 1 bis 9, dadurch gekennzeichnet, daß sie in Form einer Ablagerung auf einem Substrat erhalten werden.

12. Substrat, das mit einer Legierung nach einem der Ansprüche 1 bis 9 beschichtet ist.

13. Verwendung einer Legierung nach einem der Ansprüche 1 bis 9 zur Herstellung von verschleißfesten und/oder abriebbeständigen Oberflächen, stoßdämpfenden Oberflächen, Bezugsilächen, kavitations- oder erosionsbeständigen Oberflächen und oxidations- oder korrosionsbeständigen Oberflächen.

14. Verwendung einer Legierung nach einem der Ansprüche 1 bis 9 zur Herstellung von Metall-Metall-Verbindungen oder Metall-Keramik-Verbindungen.

15. Verwendung einer Legierung nach einem der Ansprüche 1 bis 9 zur Beschichtung von Geräten, die mit Nahrungsmitteln in Berührung kommen.

16. Verwendung von Legierungen nach einem der Ansprüche 1 bis 9 in der Elektrotechnik.

17. Verwendung nach Anspruch 16 zur Erzeugung von Elementen zur elektromagnetischen Induktionsheizung.

18. Verwendung einer Legierung nach einem der Ansprüche 1 bis 9 zur Erzeugung von Elementen als Wärmeschutz für ein Substrat.

19. Verwendung nach Anspruch 18, dadurch gekennzeichnet, daß das Wärmeschutzelement aus einem auf dem Substrat abgelagerten quasikristallinen Material besteht, das im wesentlichen aus der genannten Legierung besteht.

20. Verwendung nach Anspruch 19, dadurch gekennzeichnet, daß das quasikristalline Materiai durch Thermospritzen auf das Substrat aufgetragen wird.

21. Verwendung nach Anspruch 18, dadurch gekennzeichnet, daß das quasikristalline Material zumindest 80 Vol.-% zumindest einer quasikristallinen Phase umfaßt.

22. Verwendung nach Anspruch 18, dadurch gekennzeichnet, daß das quasikristalline Material eine Porosität von über 10% aufweist.

23. Verwendung nach Anspruch 18, dadurch gekennzeichnet, daß das Thermoschutzelement bei Temperaturen von unter 800°C eine Wärmesperre darstellt.

24. Verwendung nach Anspruch 23, dadurch gekennzeichnet, daß das quasikristalline Material außerdem Stabilisierungselemente mit einem Gehalt an Elementen, ausgewählt aus W, Zr, Ti, Rh, Nb, Hf und Ta, von unter 2 Atom-% enthält.

25. Verwendung nach Anspruch 18, dadurch gekennzeichnet, daß das Thermoschutzelement in Form einer Haft-Zwischenschicht zwischen einem Träger und einer Wärmesperre eingesetzt wird, wobei die Oberflächentemperatur der Sperre gegebenenfalls 800°C übersteigen kann.

26. Verwendung nach Anspruch 25, dadurch gekennzeichnet, daß das Thermoschutzelement aus einer alternierenden Abfolge von Schichten aus quasikristallinem Material und Schichten aus Materialien mit guter Wärmeleitung besteht.

## Claims

1. Alloys in which the essential constituent is aluminium
- which have the following atomic composition :
AlₐCu_{b}Co_{b'}(B, C)_{c}M_{d}NₑI_{f} (I)
a+b+b'+c+d+e+f+=100, expressed as number of atoms
50 ≤ a ≤ 75
0 ≤ b ≤ 12
0 ≤ b' ≤ 22
2,5 ≤ b+b' ≤ 30
0 ≤ c ≤ 5
8 ≤ d ≤ 30
0 ≤ e ≤ 4
f ≤ 2
- M represents one or more elements chosen from Fe, Cr, Mn, Ni, Ru, Os, Mo, V, Mg, Zn and Pd ;
- N represents one or more elements chosen from W, Ti, Zr, Hf, Rh, Nb, Ta, Y, Si, Ge and the rare earths ;
- I represents the inevitable production impurities
- which contain at least 30% by weight of one or more quasi-crystalline phases
- and which show thermal stability.

2. Alloys according o claim 1, characterised in that they have the atomic composition (I) wherein 0 ≤ b < 5, 0 ≤ b' ≤ 22 and /or 0 < c ≤ 5, M representing Mn + Fe + Cr or Fe + Cr.

3. Alloys according to claim 1, characterised in that they have the atomic composition (I) where 15 < d ≤ 30, M representing at least Fe + Cr, with a Fe/Cr atomic ratio of <2.

4. Alloys according to claim 3, characterised in that b > 6, b' < 7 and e > 0, N being chosen from Ti, Zr, Rh and Nb.

5. Alloys according to claim 3, characterised in that b ≤ 2, b' > 7 and e ≥ 0.

6. Alloys according to claim 1, characterised in that 0 < e ≤ 1, N being chosen from W, Ti, Zr, Rh, Nb Hf and Ta.

7. Alloys according to claim 1, characterised in that b < 5 and b' ≥ 5.

8. Alloys according to claim 7, characterised in that b < 2 and b' > 7.

9. Alloys according to claim 1, characterised in that 0 < c ≤ 1 and/or 7 ≤ b' ≤ 14.

10. Alloys according to any of claims 1 to 9, characterised in that they are obtained in the form of a solid part.

11. Alloys according to any of claims 1 to 9, characterised in that they are obtained in the form of a deposit on a substrate.

12. Substrates coated with an alloy according to any of claims 1 to 9.

13. Application of an alloy according to any of claims 1 to 9, in the production of wear-resistant and/or friction-resistant surfaces, shock-resistant surfaces, reference surfaces, cavitation-resistant or erosion-resistant surfaces or a surface resistant to oxidation or to corrosion.

14. Application of an alloy according to any of claims 1 to 9 in the production of metal-metal joints or metal-ceramic joints.

15. Application of an alloy according to any of claims 1 to 9 in the coating of utensils intended for contact with foodstuffs.

16. Electrical engineering applications of the alloys according to any of claims 1 to 9.

17. Application according to claim 16, in the production of heating elements operating by electromagnetic induction.

18. Application of an alloy according to any of claims 1 to 9 in the production of elements for thermal protection of a substrate.

19. Application according to claim 18, characterised in that the thermal protection element consists of a quasicrystalline material essentially consisting of the said alloy, deposited on the substrate.

20. Application according to claim 19, characterised in that the said quasicrystalline material is deposited on the substrate by thermal spraying.

21. Application according to claim 18, characterised in that the said quasicrystalline material contains at least 80% by volume of at least one quasicrystalline phase.

22. Application according to claim 18, characterised in that the said quasicrystalline material has a porosity of more than 10%.

23. Application according to claim 18, characterised in that the thermal protection element forms a thermal barrier at temperatures below 800°C.

24. Application according to claim 23, characterised in that the said quasi-crystalline material also contains stabilising elements, in a content of less than 2% expressed as number of atoms, chosen from W, Zr, Ti, Rh, Nb, Hf and Ta.

25. Application according to claim 18, characterised in that the thermal protection element is used in the form of an intermediate bonding layer between a support and a thermal barrier, the surface temperature of the said barrier optionally being able to exceed 800°C.

26. Application according to claim 25, characterised in that the thermal protection element consists of layers of quasicrystalline material alternating with layers of materials which are good conductors of heat.
